# EUROPÄISCHE PATENTSCHRIFT

(11) **EP 0 711 848 B1**
(45) Veröffentlichungstag und Bekanntmachung des Hinweises auf die Patenterteilung: **12.02.2003**
(21) Anmeldenummer: 95116255.1
(22) Anmeldetag: 16.10.1995
(51) Int. Cl.: C23C 18/38

(54) **Verfahren zur stromlosen Abscheidung von Kupferüberzügen auf Eisen- und Eisenlegierungsoberflächen**
Process for copper electroless plating on iron or iron alloys surfaces
Procédé de dépôt chimique de cuivre sur des surfaces en fer ou alliage de fer

(30) Priorität: 11.11.1994 DE 4440299
(43) Veröffentlichungstag der Anmeldung: 15.05.1996
(73) Patentinhaber: Chemetall GmbH, 60487 Frankfurt (DE)
(72) Erfinder: Nittel, Klaus-Dieter, D-60431 Frankfurt am Main (DE); Nuss, Karl-Heinz, D-63263 Neu-Isenburg (DE)
(74) Vertreter: Uppena, Franz, Dr.

(56) Entgegenhaltungen:
- FR-A- 2 175 729
- US-A- 3 460 953
- CLIFFORD A. HAMPEL: "Encyclopedia of Electrochemistry", 1964, ROBERT E. KRIEGER PUBLISHING COMPANY, HUNTINGTON, N.Y.
- LAWRENCE J. DURNEY: "Electroplating Engineering Handbook", 1984, VAN NOSTRAND REINHOLD COMPANY LTD, NEW YORK, N.Y.

## Beschreibung

Die Erfindung betrifft ein Verfahren zur stromlosen Abscheidung von Kupferüberzügen auf Eisen- und Eisenlegierungsoberflächen mit Hilfe von Lösungen, die Kupfer- und Wasserstoffionen enthalten, sowie ein festes Konzentrat zur Durchführung des Verfahrens.

Es ist bekannt, die Kaltverformung von Eisen und Eisenlegierungen dadurch zu erleichtern, daß man auf das zu verformende Werkstück einen Kupferüberzug aufbringt. Derartige Überzüge können stromlos dadurch erzeugt werden, daß die Metalloberfläche mit einer wäßrigen, sauren, Kupferionen enthaltenden Lösung in Kontakt gebracht wird. Um gute und insbesondere haftfeste Überzüge zu erzielen, sind zahlreiche Vorschläge unterbreitet worden, die den Zusatz unterschiedlichster Modifizierungsmittel vorsehen.

Bei dem Verfahren der DE-C-714 437 gelangen Verkupferungslösungen zur Anwendung, die neben Kupfer-, Wasserstoff-, Chlorid-, Bromid- und/oder Fluoridionen starke organische Sparbeizen, die das Auflösen des Eisens verzögern, enthalten. Als brauchbare Sparbeizen sind Steinkohlenteerbasen, die aus tierischen Destillaten extrahierten Basen, Aldehydaminreaktionsprodukte, Aldehydketonreaktionsprodukte, zahlreiche Aminosäuren, Alkaloide und deren sulfurierte Derivate genannt.

Weiterhin ist es bekannt, stromlosen Verkupferungslösungen Polyhydroxythiole (US-A-2 410 844) und Glanzbildner bzw. Kornverfeinerungsmittel, wie Kondensationsprodukte von Fettalkoholen, Fettsäuren, Thallöl, Alkylphenolen, Fettaminen, substituierten Thioharnstoffen jeweils mit Ethylenoxid, sowie langkettige organische Amine, reduzierend wirkende Zucker, Abbauprodukte von Zucker (FR-A-1 257 758) zuzusetzen. Weiterhin ist es bekannt, zur stromlosen Herstellung von Kupferüberzügen auf Eisen- und Eisenlegierungen mit einer wäßrigen, sauren, Kupferionen, Chloridionen und organisches Modifizierungsmittel enthaltenden Lösung zu behandeln, wobei als organisches Modifizierungsmittel Acridin und/oder Acridinabkömmlinge eingesetzt werden (DE-B-16 21 291).

US-A-3,460,953 lehrt ein Verfahren zur elektrolytischen Abscheidung Messing-artiger Beschichtungen auf Stahl mit einer wässerigen Lösung, die neben Kupfer, Nickel, Zinn und Sulfat auch Natriumchlorid, Schwefelsäure, Borsäure oder/und Citronensäure sowie gegebenenfalls Glutarsäure, Bernsteinsäure, Glycolsäure, Diglykolsäure, deren Derivate oder/und weitere Zusätze enthält.

Schließlich ist es bekannt, zur stromlosen Kupferabscheidung mit Lösungen zu arbeiten, die Kupfer-, Wasserstoff- und Fluoridionen enthalten und in denen in Abhängigkeit von der Temperatur sowohl die Fluoridkonzentration als auch die Wasserstoffionenkonzentration innerhalb bestimmter Koordinaten gewählt wird (DE-B-16 21 293).

Trotz der Vielfalt der bekannten Verfahren zur stromlosen Kupferabscheidung treten in der Praxis jedoch immer wieder Probleme auf, indem es nicht oder nicht mit der erforderlichen Sicherheit gelingt, in gleicher Weise helle und haftfeste, gleichmäßig deckende und gut aussehende Kupferüberzüge zu erzeugen. Ein weiteres Problem liegt darin, daß die zur Herstellung der Verkupferungslösungen üblicherweise verwendeten festen Konzentrate eine geringe Rieselfähigkeit aufweisen und damit schwierig zu handhaben sind.

Aufgabe der Erfindung ist es, ein Verfahren zur stromlosen Abscheidung von Kupferüberzügen auf Eisen- und Eisenlegierungsoberflächen bereitzustellen, das die bekannten, insbesondere vorgenannten Nachteile nicht aufweist und in der Lage ist, gleichmäßige und haftfeste Überzüge zu erzeugen.

Die Aufgabe wird gelöst mit einem Verfahren zur stromlosen Abscheidung von gleichmäßigen, haftfesten und gegebenenfalls stark glänzenden Kupferüberzügen für die Kaltverformung auf Eisen- oder Eisenlegierungsoberflächen mit Hilfe von Lösungen, die Kupfer- und Wasserstoffionen enthalten, das dadurch gekennzeichnet ist, daß man die Oberflächen mit einer wässerigen Lösung in Kontakt bringt, die im wesentlichen aus
5 bis 30 g/l Cu im wesentlichen auf Basis von CuSO₄,
0,2 bis 5 g/l Mg im wesentlichen auf Basis von MgSO₄ und Schwefelsäure sowie
Polyglykol oder/und Kochsalz
besteht, wobei das Gewichtsverhältnis von Cu : Mg im Bereich von (35 bis 5): 1 liegt.

Ein Gewichtsverhältnis von Cu : Mg im Bereich von (35 bis 5) : 1 führt zu einem optimalen Glanz des erzeugten Überzuges.

Durch den Zusatz von Polyglykol läßt sich eine Verbesserung der Haftfestigkeit des Überzuges erzielen, durch den von Kochsalz eine Vergleichmäßigung des Angriffs auf die Eisen- oder Eisenlegierungsoberfläche erreichen.

Weiterhin ist es vorteilhaft, für die Behandlung der Eisen- bzw. Eisenlegierungsoberflächen eine Dauer von 3 sec bis 15 min vorzusehen. Dabei sollte zweckmäßigerweise die Temperatur der Lösung 20 bis 65 °C betragen.

Bestandteil der Erfindung ist ein festes Konzentrat zum Ansatz und zur Ergänzung der zur Durchführung des Verfahrens bestimmten Lösung, das zu mindestens 85 Gew.-% aus CuSO₄ • 5 H₂O und MgSO₄ (wasserfrei) mit einem Gewichtsverhältnis von (35 bis 5) : 1 (berechnet als Cu : Mg) besteht.

Gemäß einer vorteilhaften Ausgestaltung enthält das feste Konzentrat zusätzlich maximal 10 Gew.-% Polyglykol und entsprechend einer weiteren vorteilhaften Ausführungsform maximal 5 Gew.-% Kochsalz.

Vor der Applikation der Verkupferungslösung werden die Eisen- oder Eisenlegierungsoberflächen von Verunreinigungen, insbesondere Rost und Zunder, befreit. Dies geschieht zweckmäßigerweise durch Beizen in Mineralsäure, vorzugsweise durch Beizen in Salzsäure oder Schwefelsäure. Anschließend wird mit Wasser gespült.

Sofern die Eisen- oder Eisenlegierungsoberflächen zusätzliche Verschmutzungen aufweisen, ist es vorteilhaft, dem Beizprozeß eine Reinigungsstufe vorzuschalten.

Die mit Hilfe des erfindungsgemäßen Verfahrens erzeugten Kupferüberzüge weisen eine beträchtliche Haftfestigkeit auf und besitzen einen starken Glanz. Ein weiterer Vorzug des Verfahrens ist, daß der Eisenanstieg in der Verkupferungslösung deutlich verlangsamt wird, so daß - ohne daß auf die Eisenkonzentration in der Lösung Einfluß genommen wird - ein größerer Durchsatz an Eisen- oder Eisenlegierungsoberfläche möglich ist.

Das ebenfalls Gegenstand der Erfindung bildende feste Konzentrat zeichnet sich dadurch aus, daß es selbst nach langer Lagerung gut rieselfähig und mithin leicht handhabbar ist.

Die Erfindung wird anhand der nachfolgenden Beispiele beispielsweise und näher erläutert.

### Beispiel 1

In einer Drahtziehanlage wurden Stahldrähte mit Salzsäure gebeizt, in kaltem Wasser gespült und in eine Lösung getaucht, die mit
27 g/l CuSO₄ • 5 H₂O
2,4 g/l MgSO₄ (wasserfrei)
55 g/l H₂SO₄ (100 %ig) sowie
0,6 g/l Polyglykol
angesetzt worden war. Der Eintrag des Kupfersulfats, des Magnesiumsulfats und des Polyglykols erfolgte mit Hilfe eines vorgemischten Konzentrates. Es betrugen die Temperatur der Lösung 40°C und die Tauchdauer 10 min. Das Gewichtsverhältnis von Cu : Mg lag bei 14,2 : 1.

Die Wirksamkeit der Verkupferungslösung wurde durch Zugabe eines festen Konzentrates, das 90 Gew.-% CuSO₄ • 5 H₂O, 8 Gew.-% MgSO₄ (wasserfrei) und 2 Gew.-% Polyglykol enthielt, sowie durch Zugabe von Schwefelsäure auf den vorgenannten Werten gehalten.

Die nach dem Verfahren behandelten Stahldrähte wiesen einen gleichmäßigen, haftfesten Kupferüberzug mit einem Schichtgewicht von 20 g/m² auf. Die Verkupferungslösung nahm 18,5 g Eisen pro m² durchgesetzter Stahloberfläche auf.

Wurde im Vergleich zum vorgenannten Verfahren eine Verkupferungslösung eingesetzt, die frei von Magnesium war, sonst jedoch die gleichen Gehalte an Kupfersulfat und Polyglykol enthielt und in gleicher Weise angewendet wurde, betrug die gelöste Eisenmenge 22 g/m². Das heißt, ohne Maßnahmen zur Verringerung des Eisengehaltes konnte bei Anwendung des erfindungsgemäßen Verfahrens die ca. 1,2-fache Stahldrahtmenge ohne Einbuße in der Qualität mit einem Kupferüberzug versehen werden.

### Beispiel 2

Stahldrähte wurden mit Schwefelsäure gebeizt, mit kaltem Wasser gespült und im Durchzugverfahren mit einer Lösung in Kontakt gebracht, die durch Auflösen von 30 kg eines festen Konzentrates, bestehend aus 95 Gew.-% CuSO₄ • 5 H₂O, 4 Gew.-% MgSO₄ (wasserfrei) und 1 Gew.-% NaCl, sowie 55 kg Schwefelsäure (100 %ig) in 1000 1 Wasser hergestellt worden war. Die Lösung enthielt - als Salz- bzw. Säuregehalt gerechnet -
28,5 g/l CuSO₄ • 5 H₂O
1,2 g/l MgSO₄ (wasserfrei)
0,3 g/l NaCl sowie
55 g/l H₂SO₄ (100 %ig).

Das Gewichtsverhältnis Cu : Mg lag bei 30,2 : 1. Die Temperatur der Lösung war auf 60°C eingestellt, die Kontaktdauer betrug 30 sec.

Durch Zugabe des vorgenannten Konzentrates und von Schwefelsäure wurden die Bestandteile der Lösung auf den vorstehend genannten Werten gehalten. Auch in diesem Falle wiesen die Stahldrähte einen gleichmäßigen Kupferüberzug von sehr guter Haftung und beträchtlichem Glanz auf. Das Schichtgewicht lag bei 4 g/m². Die Verkupferungslösung nahm pro m² durchgesetzter Drahtoberfläche 3,7 g Eisen auf.

Im Vergleich zu einer Lösung, die frei von Magnesium war, sonst aber die gleiche Beschaffenheit hatte und in gleicher Weise appliziert worden war, betrug die in Lösung gegangene Eisenmenge 4,4 g/m². Das erfindungsgemäße Verfahren gestattete mithin einen ca. 20 % höheren Drahtdurchsatz, ohne daß eine Verschlechterung in der Qualität der erhaltenen Kupferüberzüge auftrat.

## Patentansprüche

1. Verfahren zur stromlosen Abscheidung von gleichmäßigen, haftfesten, gegebenenfalls stark glänzenden Kupferüberzügen für die Kaltverformung auf Eisen- oder Eisenlegierungsoberflächen mit Hilfe von Lösungen, die Kupfer- und Wasserstoffionen enthalten, **dadurch gekennzeichnet, daß** man die Oberflächen mit einer wässerigen Lösung in Kontakt bringt, die im wesentlichen aus
5 bis 30 g/l Cu im wesentlichen auf Basis von CuSO₄,
0,2 bis 5 g/l Mg im wesentlichen auf Basis von MgSO₄ und Schwefelsäure sowie
Polyglykol oder/und Kochsalz
besteht, wobei das Gewichtsverhältnis von Cu : Mg im Bereich von (35 bis 5): 1 liegt.

2. Verfahren nach Anspruch 1, **dadurch gekennzeichnet, daß** man die Oberflächen für die Dauer von 3 sec bis 15 min mit der Lösung in Kontakt bringt.

3. Verfahren nach Anspruch 1 oder 2, **dadurch gekennzeichnet, daß** man die Oberflächen mit einer Lösung, deren Temperatur 20 bis 65 °C beträgt, in Kontakt bringt.

4. Festes Konzentrat zum Ansatz und zur Ergänzung der zur Durchführung des Verfahrens nach einem oder mehreren der Ansprüche 1 bis 3 bestimmten Lösungen, **dadurch gekennzeichnet, daß** es zu mindestens 85 Gew.-% aus CuSO₄ • 5 H₂O und MgSO₄ (wasserfrei) mit einem Gewichtsverhältnis von (35 bis 5): 1 (berechnet als Cu : Mg) besteht.

5. Konzentrat nach Anspruch 4, **dadurch gekennzeichnet, daß** es zusätzlich maximal 10 Gew.% Polyglykol enthält.

6. Konzentrat nach Anspruch 4 oder 5, **dadurch gekennzeichnet, daß** es zusätzlich maximal 5 Gew.-% Kochsalz enthält.

## Claims

1. Process for the electroless deposition of uniform, adhesive, possibly high-gloss copper coatings for cold forming on iron or iron alloy surfaces with the aid of solutions containing copper and hydrogen ions, **characterised in that** the surfaces are brought into contact with an aqueous solution that essentially consists of
5 to 30 g/l Cu essentially based on CuSO₄,
0.2 to 5 g/l Mg essentially based on MgSO₄ and sulfuric acid along with
polyglycol or/and common salt,
with the ratio by weight of Cu : Mg being in the range from (35 to 5) : 1.

2. Process according to claim 1, **characterised in that** the surfaces are brought into contact with the solution for a period of 3 seconds to 15 minutes.

3. Process according to claim 1 or 2, **characterised in that** the surface is brought into contact with a solution whose temperature is 20 to 65 °C.

4. Solid concentrate for formulating and supplementing solutions suitable for performing the process according to one or more of claims 1 to 3, **characterised in that** it consists of at least 85 wt.% CuSO₄ · 5 H₂O and MgSO₄ (anhydrous) in a ratio by weight of (35 to 5) : 1 (calculated as Cu : Mg).

5. Concentrate according to claim 4, **characterised in that** it additionally contains a maximum of 10 wt.% polyglycol.

6. Concentrate according to claim 4 or 5, **characterised in that** it additionally contains a maximum of 5 wt.% common salt.

## Revendications

1. Procédé pour le dépôt non électrolytique de revêtements de cuivre réguliers, fortement adhérents, éventuellement fortement brillants, pour le déformage à froid, sur des surfaces en fer ou en alliage de fer, utilisant des solutions contenant des ions de cuivre et d'hydrogène, **caractérisé par le fait que** l'on met en contact les surfaces avec une solution aqueuse contenant essentiellement
de 5 à 30 g/l de Cu essentiellement sous forme de CuSO₄,
de 0,2 à 5 g/l de Mg essentiellement sous forme de MgSO₄, et
de l'acide sulfurique,
ainsi que du polyglycol et/ou du chlorure de sodium,
le rapport en poids Cu/Mg étant compris entre 35/1 et 5/1.

2. Procédé selon la revendication 1, **caractérisé par le fait que** l'on laisse les surfaces en contact avec la solution pendant une durée comprise entre 3 secondes et 15 minutes.

3. Procédé selon la revendication 1 ou 2, **caractérisé par le fait que** l'on laisse la surface en contact avec une solution ayant une température comprise entre 20 et 65 °C.

4. Concentré solide pour préparer et compléter des solutions destinées à la mise en oeuvre du procédé selon l'une ou plusieurs des revendications 1 à 3, **caractérisé par le fait qu'**il est constitué d'au moins 85 % en poids de CuSO₄.5H₂O et de MgSO₄ (anhydre), le rapport en poids Cu/Mg étant compris entre 35/1 et 5/1.

5. Concentré selon la revendication 4, **caractérisé par le fait qu'**il contient en outre au plus 10 % en poids de polyglycol.

6. Concentré selon la revendication 4 ou 5, **caractérisé par le fait qu'**il contient en outre au plus 5 % en poids de chlorure de sodium.
